# EUROPÄISCHE PATENTSCHRIFT

(11) **EP 0 923 086 B1**
(45) Veröffentlichungstag und Bekanntmachung des Hinweises auf die Patenterteilung: **24.03.2004**
(21) Anmeldenummer: 98811171.2
(22) Anmeldetag: 26.11.1998
(51) Int. Cl.: H01C 7/02, H01C 7/13

(54) **Schutzelement**
Protection element
Elément de protection

(30) Priorität: 11.12.1997 DE 19754976
(43) Veröffentlichungstag der Anmeldung: 16.06.1999
(73) Patentinhaber: ABB RESEARCH LTD., 8050 Zürich (CH)
(72) Erfinder: Glatz-Reichenbach, Joachim, Dr., 5404 Baden-Dättwil (CH); Greuter, Felix, Dr., 5406 Baden-Rütihof (CH); Loitzl-Jelenic, Ruzica, 5416 Kirchdorf (CH); Skindhoj, Jörgen, Dr., 2000 Frederiksberg (DK); Strümpler, Ralf, Dr., 5412 Gebenstorf (CH)
(74) Vertreter: ABB Patent Attorneys

(56) Entgegenhaltungen:
- EP-A- 0 649 150
- EP-A- 0 696 036
- US-A- 5 554 679
- US-A- 5 565 132
- PATENT ABSTRACTS OF JAPAN vol. 017, no. 257 (E-1368), 20. Mai 1993 & JP 05 003072 A (MATSUSHITA ELECTRIC IND CO LTD), 8. Januar 1993

## Beschreibung

Die Erfindung betrifft ein Schutzelement zum Schutz eines Stromverbrauchers vor Ueberlastung gemäss dem Oberbegriff des Anspruchs 1 sowie eine Verwendung desselben. Es sind seit längerem Widerstandselemente, sogenannte PTC-Elemente bekannt mit einer Polymermatrix und in dieselbe eingebettetem pulverförmigem Füllstoff aus leitfähigem Material. Der Widerstand dieser Elemente nimmt sprunghaft um mehrere Grössenordnungen zu, wenn die Temperatur des Widerstandselements eine Schalttemperatur erreicht. Sie entspricht dem Schmelzpunkt des Polymers, bei welchem die Teilchen des Füllstoffs durch das Schmelzen der Matrix getrennt werden.

Dieser Effekt lässt sich u. a. zur Strombegrenzung, insbesondere zur Abschaltung von Ueberströmen benützen. Dabei wird ein Widerstandselement, dessen Temperatur bei Nennstrom im hochleitenden Bereich bleibt, aber durch einen Ueberstrom so weit erwärmt wird, dass es die Schalttemperatur erreicht, als Schutzelement mit dem Stromverbraucher in Reihe gelegt.

Es wurde auch bereits vorgeschlagen (J. Mater. Res. 6/1 (1991)), bei PTC-Widerständen zur Verhinderung einer Ueberhitzung des Polymers einen weiteren pulverförmigen Füllstoff vorzusehen, welcher bei einer oberhalb dieser Schalttemperatur liegenden kritischen Temperatur einer Phasenumwandlung unterliegt, bei der er Umwandlungswärme aufnimmt, so dass eine weitere Erwärmung des Widerstandskörpers verhindert oder jedenfalls verzögert wird.

Aus US-A-5 554 679 ist ein Schutzelement der eingangs genannten Art mit PTC-Verhalten bekannt, welches bei Überschreiten einer Schalttemperatur von einem Zustand mit geringem spezifischem Widerstand in einen Zustand mit hohem spezifischem Widerstand übergeht. Dieses Schutzelement weist einen Widerstandskörper auf aus einer Polymermatrix auf der Basis Polyolefin sowie fein verteilt in der Matrix ein Polymer mit hohem Molekulargewicht und einen Füllstoff aus elektrisch leitenden Partikeln. Das fein verteilte, hochmolekulare Polymer ist hierbei als Polymer definiert, welches ein bedeutend höheres Molekulargewicht als das Polymer der Matrix aufweist, so dass es im Unterschied zum leicht schmelzverarbeitbaren Polymer der Matrix einem Aufschmelzen bei der Schalttemperatur widersteht. Daher dient das hochmolekulare Material als Volumen-Ausdehnungs-Regulator. Bei einem Schaltvorgang des Schutzelementes vergrössert es den Hub zwischen dem geringen Widerstand des Schutzelementes vor Erreichen der Schalttemperatur und dem hohen Widerstand des Schutzelementes nach Erreichen der Schalttemperatur. Ein typisches Schutzelement weist eine Polymermatrix aus einem Polyethlen hoher Dichte auf, in welche zumindest ein hochmolekulares Polyethylen (UHMWPE) und Leitfähigkeitsruss in disperser Form eingelagert sind. Für diverse Anwendungen sind Schutzelemente erforderlich, bei denen die Auslösekennlinie, d. h. die Ansprechzeit als Funktion des Ueberstromfaktors eine bestimmte Form aufweist. Wenn der Ueberstrom ein bestimmtes Vielfaches eines Nennstroms ausmacht, so soll das Schutzelement nach einer bestimmten, von diesem Faktor abhängigen Zeit den Strom abschalten. Dies gilt besonders für Motorschutzschaltungen, die in Reihe mit einem Elektromotor liegen und während einer gewissen Zeit, z. B. 1 bis 10 sec einen erhöhten Motoranlaufstrom tragen müssen, der beispielsweise bis zum 5- bis 10-fachen des Nennstroms beträgt. Anschliessend soll der Grenzwert, bei dem die Motorschutzschaltung abschaltet, bis nahe an den Nennstrom absinken, so dass zur Vermeidung einer thermischen Ueberlastung des Motors auf Dauer nur ein kleiner Ueberstrom toleriert wird.

Derartige Motorschutzschaltungen können derzeit nur durch verhältnismässig aufwendige Reihenschaltungen verschiedener Schaltelemente realisiert werden, z. B. einer rasch auf kurze hohe Ueberströme, wie sie etwa durch Blitzschlag verursacht werden, reagierenden Sicherung, eines auf etwas länger dauernde weniger ausgeprägte Ueberströme wie z. B. Kurzschlussströme ansprechenden Schalters und eines Thermorelais, das bei langanhaltenden geringen Ueberströmen abschaltet.

Der Erfindung liegt die Aufgabe zugrunde, ein Schutzelement zu schaffen, das eine für derartige Aufgaben geeignete Abhängigkeit der Ansprechzeit vom Ueberstromfaktor aufweist und das daher im Rahmen einer einfacheren Schaltung, vorzugsweise allein oder in Reihe mit lediglich einem Schalter oder Trenner ausreicht, um eine solche Schutzaufgabe zu erfüllen.

Diese Aufgabe wird durch die Erfindung gemäss dem Kennzeichen des Patentanspruchs 1 gelöst. Während etwa herkömmliche PTC-Widerstände eine Auslösekennlinie aufweisen, welche bei korrekter Einstellung im Bereich kurzer hoher und tiefer langandauernder Ueberströme bei üblichen Motoranlaufströmen zu rasch ansprechen oder umgekehrt zwar die erforderlichen Motoranlaufströme zulassen aber bei kurzen hohen und vor allem bei tiefen langandauernden Ueberströmen zu langsam reagieren, lässt sich dies durch die erfindungsgemässe Massnahme korrigieren, indem die Erwärmung des Widerstandselements im Bereich zu erwartender Motoranlaufströme gezielt verzögert und die Ansprechzeit dadurch verlängert wird.

Die durch die Erfindung erreichten Vorteile liegen vor allem darin, dass sie die Möglichkeit eröffnet, einfach aufgebaute, zuverlässige und mit verhältnismässig geringem Aufwand herstellbare Schutzelemente für den Schutz empfindlicher Bauteile vor Ueberströmen herzustellen. Besonders geeignet sind erfindungsgemässe Schutzelemente als Motorschutzschaltungen für Elektromotoren oder als Komponenten derartiger Schaltungen.

Im folgenden wird die Erfindung unter Zuhilfenahme von Figuren näher erläutert. Es zeigen
- Fig. 1: ein Schaltbild enthaltend einen Elektromotor und eine Motorschutzschaltung mit einem erfindungsgemässen Schutzelement und
- Fig. 2: die Ansprechzeit als Funktion des Ueberstromfaktors für ein bekanntes gattungsgemässes Widerstandselement und für ein erfindungsgemässes Schutzelement, ausserdem die Grenzwerte für einen zulässigen Motoranlaufstrom.

Erfindungsgemässe Schutzelemente weisen jeweils in bekannter Weise einen mit zwei Kontaktelektroden versehenen Widerstandskörper auf. Gemäss einem ersten Ausführungsbeispiel ist der Widerstandskörper folgendermassen zusammengesetzt: als Matrixmaterial dient ein hitzebeständiger Thermoplast, vorzugsweise ETFE, z. B. Hostaflon® der Hoechst AG mit einem Schmelzpunkt zwischen 210°C und 270°C, jedenfalls mindestens 200°C. Der Anteil an der Masse des Widerstandskörpers beträgt 40%(Vol.). Als erster Füllstoff wird TiB₂-Pulver beigemischt, und zwar ebenfalls 40%(Vol.). Das Material weist eine sehr hohe Leitfähigkeit auf, so dass das Schutzelement bei niedrigen Temperaturen einen geringen Widerstand zeigt. Die verbleibenden 20%(Vol.) fallen auf einen zweiten Füllstoff, Pentaerythrit, das ebenfalls in Pulverform beigegeben wird. Dieses Phasenübergangsmaterial weist einen fest-fest-Phasenübergang bei einer kritischen Temperatur T_{c}=187°C auf, bei welchem es 505J/cm³ Umwandlungswärme aufnimmt.

Bei einem Schutzelement nach einem zweiten Ausführungsbeispiel werden das gleiche Matrixmaterial und der gleiche erste Füllstoff zu den gleichen Anteilen verwendet wie beim ersten. Als zweiter Füllstoff wird, ebenfalls zu 20%(Vol.), UHMWPE in Pulverform beigegeben. Ein derartiges Polymer, das bei 135°C schmilzt, kann ebenfalls von der Firma Hoechst bezogen werden. Dieses Phasenübergangsmaterial nimmt beim Schmelzen 186 J/cm³ an Umwandlungswärme auf. Es ist dann noch hochviskos, so dass sein Phasenübergang weiter keine wesentliche Auswirkung auf den Zustand des Widerstandskörpers hat.

Es sind natürlich viele andere Zusammensetzungen des Widerstandsmaterials für das Schutzelement möglich. Insbesondere kann als zweiter Füllstoff auch Pulver von ferroelektrischem Material wie NaNO₂ oder NaNO₃ eingesetzt werden. Diese Phasenübergangsmaterialien weisen jeweils einen fest-fest-Phasenübergang bei T_{c}=162°C bzw. 275°C auf und nehmen Umwandlungswärmen von 40,1J/cm³ bzw. 209J/cm³ auf.

Daneben können Phasenübergangsmaterialien eingesetzt werden, die bei verhältnismässig tiefer Temperatur schmelzen, also einen fest-flüssig-Phasenübergang zeigen. Hier kommen vor allem Metalle und Legierungen in Frage, z. B. Sn mit einem Schmelzpunkt von T_{c}=157°C oder Sn/Pb-63/37 mit T_{c}=183°C, aber auch Salze oder organische Substanzen wie Quinol mit T_{c}=172°C. Vorzugsweise werden schmelzende Materialien in mikrogekapselter Form verwendet, da sonst die Gefahr besteht, dass das Schmelzen des Materials irreversible Veränderungen im Widerstandskörper hervorruft. Derartige Materialien werden beispielsweise von Triangel Research and Development Corporation angeboten. Vorzugsweise werden Phasenübergangsmaterialien eingesetzt, deren Umwandlungswärme verhältnismässig gross ist, z. B. mindestens 40 J/cm³ beträgt.

Als Matrixmaterial kommt neben hochschmelzenden Thermoplasten auch Polyäthylen in Frage, das bei ca. 135°C schmilzt. Dies entspricht der Schalttemperatur des Schutzelements, so dass die kritische Temperatur T_{c} des zweiten Füllstoffs tiefer liegen sollte. Auch für den ersten Füllstoff kann natürlich eine andere Wahl als TiB₂ getroffen werden.

Bei Stromstärken bis zu einem bestimmten Nennstrom sind die Teilchen des ersten Füllstoffs miteinander in Kontakt und bilden durchgehende Strompfade. Die Temperatur des Widerstandskörpers ist stabil und das Schutzelement weist geringen elektrischen Widerstand auf. Bei höheren Strömen werden die besagten Teilchen zunehmend erwärmt und durch den Kontakt mit ihnen auch die Polymermatrix, bis diese bei Erreichen der Schalttemperatur schmilzt. Die Teilchen des ersten Füllstoffs werden dadurch getrennt und der Widerstand des Schutzelements steigt rasch um mehrere Grössenordnungen an. Die Ansprechzeit, die bis zum Erreichen der Schalttemperatur verstreicht, hängt von der Energieaufnahme und diese wieder vom Ueberstromfaktor, d. h. dem Quotienten I/Iₙ zwischen tatsächlichem Strom I und Nennstrom Iₙ ab.

Bei einem erfindungsgemässen Schutzelement wird bei nicht zu hohen Werten des Ueberstromfaktors durch die Umwandlungswärme, die der zweite Füllstoff bei seinem Phasenübergang aufnimmt, der Temperaturanstieg im Widerstandskörper verlangsamt. Die Schalttemperatur wird dadurch später erreicht und die Ansprechkennlinie angehoben. Bei sehr hohen Ueberströmen wird die Schalttemperatur dagegen erreicht, bevor ein Phasenübergang eintreten kann, so dass derselbe sich auf die Ansprechzeit nicht auswirkt. Bei tiefem Ueberstromfaktor wiederum ist die Ansprechzeit so gross, dass die durch den Phasenübergang bewirkte Verzögerung kaum ins Gewicht fällt. Die Verlängerung der Ansprechzeit durch den Phasenübergang lässt sich jeweils durch die Dosierung des zweiten Füllstoffs und seine Umwandlungswärme beeinflussen. Die Stromstärke, bei der der Effekt auftritt, hängt u. a. von der Schnelligkeit ab, mit der der Phasenübergang eintritt und lässt sich mindestens innerhalb gewisser Grenzen durch die Teilchengrösse des zweiten Füllstoffs steuern. Es ist natürlich möglich, auch kompliziertere Kennlinien einzustellen, indem etwa der zweite Füllstoff aus zwei oder mehr Phasenübergangsmaterialien zusammengesetzt wird, welche bei verschiedenen kritischen Temperaturen Phasenumwandlungen unterliegen.

Wie erläutert bewirkt also der Phasenübergang des zweiten Füllstoffs vor allem in einem bestimmten Ueberstrombereich eine spürbare Verlängerung der Ansprechzeit des Schutzelements. Dies kann in einer Motorschutzschaltung ausgenützt werden, wie sie Fig. 1 zu entnehmen ist. Dort liegt ein Elektromotor 1 mit einer Motorschutzschaltung 2 und einer Stromquelle 3 in Serie. Die Motorschutzschaltung 2 enthält ein erfindungsgemässes Schutzelement 4 und einen Schalter 5, welcher nach allfälligem Ansprechen des Schutzelements 4 geöffnet wird.

In Fig. 2 ist die Ansprechzeit T eines typischen bekannten gattungsgemässen Schutzelements aus 50%(Vol.) ETFE als Matrixmaterial und 50%(Vol.) erstem Füllstoff als Funktion des Ueberstromfaktors F=I/Iₙ gestrichelt dargestellt und die entsprechende Funktion eines erfindungsgemässen Schutzelements, bei welchem 40%(Vol.) ETFE, mit 40%(Vol.) TiB₂ und 20%(Vol.) UHMWPE vermischt sind, durchgezogen. Ebenfalls durchgezogen sind die zulässige Dauer des Motoranlaufstroms und der dem zulässigen Grenzwert desselben entsprechende Ueberstromfaktor eingezeichnet.

Die beiden Schutzelemente sind so dimensioniert, dass ihre Ansprechzeiten jeweils bei hohen und bei tiefen Ueberstromfaktoren praktisch übereinstimmen. Im Bereich maximal zulässigen Motoranlaufstroms ist die Ansprechzeit T des bekannten Schutzelements zu klein. Diejenige des erfindungsgemässen Schutzelements ist dort dagegen angehoben, so dass sie knapp oberhalb der zulässigen Dauer des Motoranlaufstroms liegt.

## Patentansprüche

1. Schutzelement zum Schutz eines nennstrombelastbaren Stromverbrauchers vor einem den Verbrauchernennstrom über einen vorbestimmten Zeitraum um ein bestimmtes Vielfaches des Nennstroms übersteigenden Ueberstrom mit einem zwischen zwei Kontaktanschlüssen angeordneten Widerstandskörper, dessen elektrischer Widerstand bei Erreichen einer Schalttemperatur sprunghaft ansteigt, wobei der Widerstandskörper aus einer Polymermatrix und einem ersten pulverförmigen Füllstoff aus einem leitfähigen Material sowie einem zweiten pulverförmigen Füllstoff besteht, welcher aus mindestens einem Phasenübergangsmaterial zusammengesetzt ist, das bei einer kritischen Temperatur (T_{c}) einer Phasenumwandlung unterliegt, bei welchem es Umwandlungswärme aufnimmt, wobei die kritische Temperatur (T_{c}) oberhalb einer bei Belastung des Verbrauchers mit Nennstrom herrschenden stabilen Betriebstemperatur liegt, **dadurch gekennzeichnet, dass** die kritische Temperatur (T_{c}) unterhalb der Schalttemperatur liegt.

2. Schutzelement nach Anspruch 1, **dadurch gekennzeichnet, dass** der zweite pulverförmige Füllstoff mindestens ein Phasenübergangsmaterial enthält, das einem fest-fest-Phasenübergang unterliegt.

3. Schutzelement nach Anspruch 2, **dadurch gekennzeichnet, dass** der zweite Füllstoff mindestens eines der folgenden Phasenübergangsmaterialien enthält: Pentaerythrit, NaNO₂, NaNO₃.

4. Schutzelement nach Anspruch 1, **dadurch gekennzeichnet, dass** der zweite pulverförmige Füllstoff mindestens ein Phasenübergangsmaterial enthält, das einem fest-flüssig-Phasenübergang unterliegt.

5. Schutzelement nach Anspruch 4, **dadurch gekennzeichnet, dass** der zweite Füllstoff mindestens eines der folgenden Phasenübergangsmaterialien enthält: Polyethylen mit ultrahohem Molekulargewicht (UHMWPE), Quinol; Metall, Legierung oder Salz, insbesondere mikrogekapselt.

6. Schutzelement nach einem der Ansprüche 1 bis 5, **dadurch gekennzeichnet, dass** die Umwandlungswärme des Phasenübergangsmaterials jeweils mindestens 40 J/cm³ beträgt.

7. Schutzelement nach einem der Ansprüche 1 bis 6, **dadurch gekennzeichnet, dass** die Polymermatrix mindestens überwiegend aus Thermoplasten oder Polyäthylen besteht.

8. Schutzelement nach Anspruch 7, **dadurch gekennzeichnet, dass** die Polymermatrix mindestens überwiegend aus Fluor-Thermoplasten, insbesondere Ethylen/Tefrafluoroethylen (ETFE) besteht.

9. Verwendung eines Schutzelements (4) nach einem der Ansprüche 1 bis 8 in einer mit einem Elektromotor (1) in Reihe liegenden Motorschutzschaltung (2).

## Revendications

1. Élément de protection destiné à protéger un appareillage électrique pouvant supporter un courant nominal contre une surintensité qui dépasse le courant nominal de l'appareillage d'un multiple donné du courant nominal pendant une période donnée comprenant un corps de résistance disposé entre deux bornes de contact dont la résistance électrique augmente brutalement en atteignant une température de commutation, le corps de résistance étant composé d'une matrice polymère et d'une première masse de remplissage poudreuse en matériau conducteur ainsi que d'une deuxième masse de remplissage poudreuse, laquelle se compose au moins d'un matériau à transition de phase qui, en présence d'une température critique (T_{c}), subit une transition de phase lors de laquelle la chaleur latente de transformation augmente, la température critique (T_{c}) étant supérieure à une température de fonctionnement stable qui règne lorsque l'appareillage est exposé à un courant nominal, **caractérisé en ce que** la température critique (T_{c}) est inférieure à la température de commutation.

2. Élément de protection selon la revendication 1, **caractérisé en ce que** la deuxième masse de remplissage poudreuse contient au moins un matériau à transition de phase qui subit une transition de phase solide-solide.

3. Élément de protection selon la revendication 2, **caractérisé en ce que** la deuxième masse de remplissage poudreuse contient au moins l'un des matériaux à transition de phase suivants : pentaérythrite, NaNO₂, NaNO₃.

4. Élément de protection selon la revendication 1, **caractérisé en ce que** la deuxième masse de remplissage poudreuse contient au moins un matériau à transition de phase qui subit une transition de phase solide-liquide.

5. Élément de protection selon la revendication 4, **caractérisé en ce que** la deuxième masse de remplissage contient au moins l'un des matériaux à transition de phase suivants : polyéthylène à masse moléculaire très élevée (UHMWPE), quinol, métal, alliage ou sel, notamment en micro-capsules.

6. Élément de protection selon l'une des revendications 1 à 5, **caractérisé en ce que** la chaleur latente de transformation du matériau à transition de phase est à chaque fois au moins égale à 40 J/cm³.

7. Élément de protection selon l'une des revendications 1 à 6, **caractérisé en ce que** la matrice polymère se compose au moins essentiellement de thermoplastiques ou de polyéthylène.

8. Élément de protection selon la revendication 7, **caractérisé en ce que** la matrice polymère se compose au moins essentiellement de thermoplastiques fluorés, notamment d'éthylène-tétrafluoroéthylène (ETFE).

9. Application d'un élément de protection (4) selon l'une des revendications 1 à 8 dans un circuit de protection pour moteur (2) branché en série avec un moteur électrique (1).

## Claims

1. Protective element for protecting a current consumer which can withstand nominal current from an overload current exceeding the nominal current of the consumer by a certain multiple of the nominal current over a predetermined time period, having a resistor core which is arranged between two contact terminals and the electrical resistance of which increases abruptly when a switching temperature is reached, the resistor core comprising a polymer matrix and a first powdered filler of a conductive material and also a second powdered filler, which is composed of at least a phase transition material which, at a critical temperature (T_{c}), undergoes a phase transition in which it absorbs heat of transformation, the critical temperature (T_{c}) lying above a stable operating temperature prevailing when the consumer is subjected to nominal current, **characterized in that** the critical temperature (T_{c}) lies below the switching temperature.

2. Protective element according to Claim 1, **characterized in that** the second powdered filler includes at least a phase transition material which undergoes a solid-solid phase transition.

3. Protective element according to Claim 2, **characterized in that** the second filler includes at least one of the following phase transition materials: pentaerythritol, NaNO₂, NaNO₃.

4. Protective element according to Claim 1, **characterized in that** the second powdered filler includes at least a phase transition material which undergoes a solid-liquid phase transition.

5. Protective element according to Claim 4, **characterized in that** the second filler includes at least one of the following phase transition materials: polyethylene with an ultrahigh molecular weight (UHMWPE), quinol; metal, alloy or salt, in particular microencapsulated.

6. Protective element according to one of Claims 1 to 5, **characterized in that** the heat of transformation of the phase transition material is in each case at least 40 J/cm³.

7. Protective element according to one of Claims 1 to 6, **characterized in that** the polymer matrix consists at least predominantly of thermoplastics or polyethylene.

8. Protective element according to Claim 7, **characterized in that** the polymer matrix consists at least predominantly of fluorothermoplastics, in particular ethylene/tetrafluoroethylene (ETFE).

9. Use of a protective element (4) according to one of Claims 1 to 8 in a motor protective circuit (2) connected in series with an electric motor (1).
